# EUROPÄISCHE PATENTSCHRIFT

(11) **EP 1 985 717 B1**
(45) Veröffentlichungstag und Bekanntmachung des Hinweises auf die Patenterteilung: **29.06.2011**
(21) Anmeldenummer: 07008717.6
(22) Anmeldetag: 28.04.2007
(51) Int. Cl.: C22C 7/00, H01J 61/20, H01J 61/24

(54) **Amalgamkugeln für Energiesparlampen und ihre Herstellung**
Amalgam globules for energy saving lamps and their manufacture
Boules d'amalgame pour lampes à économie d'énergie et leur fabrication

(43) Veröffentlichungstag der Anmeldung: 29.10.2008
(73) Patentinhaber: Umicore AG & Co. KG, 63457 Hanau-Wolfgang (DE)
(72) Erfinder: Ptaschek, Georg, 61200 Melbach (DE); Di Vincenzo Calogero, 63454 Hanau-Mittelbuchen (DE)

(56) Entgegenhaltungen:
- EP-A2- 0 136 866
- JP-A- 2000 251 836
- US-A- 4 071 288
- US-A1- 2005 265 018
- US-A1- 2006 006 784

## Beschreibung

Die Erfindung betrifft Amalgamkugeln für die Einbringung von Quecksilber in moderne Energiesparlampen.

Moderne Energiesparlampen vom TFL- (Tube Fluorescent Lamp) oder CFL-Typ (Compact Fluorescent Lamp) gehören zu den Niederdruck-Gasentladungslampen. Sie bestehen aus einem Gasentladungskolben, der mit einer Mischung aus Quecksilberdampf und Argon befüllt und innen mit einem fluoreszierenden Leuchtstoff beschichtet ist. Die im Betrieb emittierte Ultraviolettstrahlung des Quecksilbers wird von der Leuchtstoff-Beschichtung durch Fluoreszenz in sichtbares Licht umgewandelt. Die Lampen werden daher auch als Fluoreszenzlampen bezeichnet.

Das für den Betrieb der Lampen benötigte Quecksilber wurde früher als flüssiges Metall in die Gasentladungskolben dosiert. Seit langem ist es jedoch bekannt, das Quecksilber in Form von Amalgamkugeln in die Gasentladungskolben einzubringen. Dies erleichtert die Handhabung des toxischen Quecksilbers und erhöht die Genauigkeit der Dosierung.

Die US 4,145,634 beschreibt die Verwendung von Amalgampellets mit 36 Atom-% Indium, die wegen des hohen Quecksilbergehalts schon bei Raumtemperatur hohe flüssige Anteile enthalten. Die Pellets neigen daher zum Verkleben, wenn sie untereinander Kontakt bekommen. Durch Beschichten der Pellets mit geeigneten Materialien in Pulverform kann das verhindert werden. Vorgeschlagen werden stabile Metalloxide (Titanoxid, Zirkonoxid, Siliziumdioxid, Magnesiumoxid und Aluminiumoxid), Graphit, Glaspulver, Phosphore, Borax, Antimonoxid und Metallpulver, die kein Amalgam mit Quecksilber bilden (Aluminium, Eisen und Chrom).

Die WO 94/18692 beschreibt die Verwendung von Pellets aus Zinkamalgam mit 5 bis 60, bevorzugt 40 bis 60 Gew.%, Quecksilber. Zur Fertigung von sphäroidalen Amalgampellets wird das in der US 4,216,178 beschriebene Verfahren verwendet, bei dem das geschmolzene Amalgam durch eine zu Vibrationen angeregte Auslaufdüse in kleine Tropfen zerteilt und in einem Kühlmedium unter die Erstarrungstemperatur abgekühlt wird. Die Pellets werden gemäß der WO 94/18692 nicht beschichtet.

Zur Herstellung von Amalgamkugeln aus der Schmelze muß das Amalgam auf eine Temperatur erwärmt werden, bei der das Amalgam vollständig aufgeschmolzen ist. Das ist bei einem Zinkamalgam erst bei einer Temperatur oberhalb von 420 °C mit Sicherheit gewährleistet. Diese hohen Verarbeitungstemperaturen machen wegen des damit verbundenen hohen Dampfdrucks von Quecksilber entsprechende Sicherheitsvorkehrungen wegen der Toxizität des Quecksilbers notwendig.

Die JP 2000251836 beschreibt für die Herstellung von Fluoreszenzlampen die Verwendung von Amalgampellets aus Zinnamalgam. Das Zinnamalgam weist bevorzugt nur einen geringen Quecksilbergehalt auf mit einem Zinn/Quecksilber-Atomverhältnis zwischen 90-80 : 10-20. Dies entspricht einem Quecksilbergehalt von 15,8 bis 29,7 Gew.-%. Die JP 2000251836 macht keine Angaben darüber, wie aus dem Amalgam kugelförmige Pellets hergestellt werden.

Nachteilig bei dem in der JP 2000251836 beschriebenen Zinnamalgam ist der geringe Quecksilbergehalt. Das macht relativ große Amalgamkugeln notwendig, wenn eine bestimmte Menge von Quecksilber in die Entladungslampen eingebracht werden soll. Wegen der auch bei Energiesparlampen zunehmenden Miniaturisierung kann dies zu Problemen bei der Konstruktion und Fertigung der Lampen führen.

Es ist daher eine Aufgabe der Erfindung, Amalgamkugeln aus Zinnamalgam zur Verfügung zu stellen, die einen hohen Quecksilbergehalt aufweisen und ohne Gefährdung der menschlichen Gesundheit sicher gelagert und bei der Herstellung von Energiesparlampen eingesetzt werden können.

Diese Aufgabe wird gelöst durch Amalgamkugeln aus einem Zinnamalgam, welches einen Quecksilbergehalt zwischen 30 und 70 Gew.-% aufweist. Bevorzugt weisen die Amalgamkugeln einen Quecksilbergehalt von 30 bis 60 und insbesondere von 40 bis 55 Gew.-% auf.

Die Kugeln können nach einem in der EP 1381485 B1 beschriebenen Verfahren aus einer Schmelze des Amalgams hergestellt werden. Hierzu wird das vollständig aufgeschmolzene Amalgam in ein Kühlmedium mit einer Temperatur unterhalb der Erstarrungstemperatur des Amalgams eingetropft. Vorteilhaft ist hierbei, daß Zinnamalgame schon bei Temperaturen unterhalb von 230 °C vollständig aufschmelzen. Der Aufwand für die Gewährleistung der Arbeitsplatzsicherheit bei der Herstellung der Zinnamalgam-Kugeln ist daher deutlich geringer als im Falle der Zinkamalgam-Kugeln.

Für die Zwecke der Erfindung sind Amalgamkugeln mit Durchmessern zwischen 50 und 2000, bevorzugt zwischen 500 und 1500 µm geeignet.

Es hat sich gezeigt, daß auf der Oberfläche der so hergestellten Amalgamkugeln flüssige Phasen auftreten, so daß die Kugeln bei Lagerung und Handhabung miteinander verkleben, wenn keine Maßnahmen dagegen unternommen werden. Das Verkleben kann zum Beispiel verhindert werden, wenn die Amalgamkugeln bei Temperaturen unter 8 °C gelagert und verarbeitet werden. Für die Lagerung wird eine Temperatur von -18 °C bevorzugt.

Die Neigung der Amalgamkugeln zum Verkleben kann unterbunden werden, wenn die Kugeln mit einem Pulver eines Metalls beschichtet werden, welches mit Quecksilber ein Amalgam bildet. Durch die Amalgamierung des Metallpulvers bildet sich auf den Kugeln eine Oberflächenschicht mit einem geringen Quecksilbergehalt aus, die bei den üblichen Verarbeitungstemperaturen der Amalgamkugeln keine flüssigen Phasen mehr enthält und somit die Klebeneigung gegenüber den unbehandelten Kugeln unterbindet.

Das für die Beschichtung eingesetzte Metallpulver sollte keine Teilchen mit einem Korndurchmesser größer als 100 µm enthalten. Teilchen mit größeren Korndurchmessern amalgamieren nur unvollständig und führen zu einer rauhen Oberfläche der Kugeln, die eine Dosierung der Kugeln erschwert. Bevorzugt wird eine Metallpulver verwendet, dessen Pulverteilchen einen Korndurchmesser von kleiner als 80 µm aufweisen. Als geeignete Metalle haben sich Zinn und Zink erwiesen. Zinn ist dabei bevorzugt.

Zur Beschichtung der Amalgamkugeln mit dem Metallpulver können die Kugeln zum Beispiel in einem rotierenden Kessel vorgelegt und unter ständigem Umwälzen mit dem Metallpulver bestreut werden, bis kein Verkleben der Kugeln mehr feststellbar ist.

Zur weiteren Erläuterung der Erfindung dient die folgende Tabelle. Sie zeigt berechnete Werte für die Gesamtmasse (Sn+Hg) und die Quecksilbermasse (Hg) von Zinnamalgam-Kugeln in Abhängigkeit vom Durchmesser der Kugeln und für Zinnamalgame mit Quecksilbergehalten zwischen 20 und 50 Gew.-%. In der Tabelle sind außerdem die Dichten ρ der verschiedenen Amalgame angegeben, wie sie für die Berechnungen verwendet wurden.

Durch Verwendung von Zinnamalgam mit hohen Quecksilbergehalten kann mit Kugeln gleichen Durchmessers deutlich mehr Quecksilber in die Gasentladungskolben eingebracht werden als mit einem Zinnamalgam mit geringem Quecksilbergehalt von nur 20 Gew.-%. So enthalten Amalgamkugeln aus einem SnHg50 mit 50 Gew.-% Quecksilber etwa die dreifache Masse an Quecksilber wie Amalgamkugeln aus SnHg20 mit nur 20 Gew.-% Quecksilber.

| | SnHg20 | | SnHg30 | | SnHg40 | | SnHg50 | |
|---|---|---|---|---|---|---|---|---|
| | ρ = 8,05 g/cm³ | | ρ = 8,48 g/cm³ | | ρ = 8,96 g/cm³ | | ρ = 9,5 g/cm³ | |
| ⌀ | Sn+Hg | Hg | Sn+Hg | Hg | Sn+Hg | Hg | Sn+Hg | Hg |
| [mm] | [mg] | [mg] | [mg] | [mg] | [mg] | [mg] | [mg] | [mg] |
| 0,70 | 1,45 | 0,29 | 1,5 | 0,46 | 1,6 | 0,64 | 1,7 | 0,85 |
| 0,80 | 2,16 | 0,43 | 2,3 | 0,68 | 2,4 | 0,96 | 2,5 | 1,27 |
| 0,90 | 3,07 | 0,61 | 3,2 | 0,97 | 3,4 | 1,37 | 3,6 | 1,81 |
| 1,00 | 4,21 | 0,84 | 4,4 | 1,33 | 4,7 | 1,88 | 5,0 | 2,49 |
| 1,10 | 5,61 | 1,12 | 5,9 | 1,77 | 6,2 | 2,50 | 6,6 | 3,31 |
| 1,20 | 7,28 | 1,46 | 7,7 | 2,30 | 8,1 | 3,24 | 8,6 | 4,30 |
| 1,30 | 9,26 | 1,85 | 9,7 | 2,92 | 10,3 | 4,12 | 10,9 | 5,46 |
| 1,40 | 11,56 | 2,31 | 12,2 | 3,65 | 12,9 | 5,15 | 13,6 | 6,82 |
| 1,50 | 14,22 | 2,84 | 15,0 | 4,49 | 15,8 | 6,33 | 16,8 | 8,39 |

## Patentansprüche

1. Amalgamkugeln für Fluoreszenzlampen,
**dadurch gekennzeichnet,**
**daß** die Amalgamkugeln ein Zinnamalgam mit einem Quecksilbergehalt zwischen 40 und 55 Gew.-% enthalten.

2. Amalgamkugeln nach Anspruch 1,
**dadurch gekennzeichnet , daß** die Kugeln einen Durchmesser zwischen 50 und 2000 µm aufweisen.

3. Verfahren zur Herstellung der Amalgamkugeln nach einem der vorstehenden Ansprüche,
**dadurch gekennzeichnet,**
**daß** das Amalgam vollständig aufgeschmolzen und die Schmelze in ein Kühlmedium mit einer Temperatur unterhalb der Erstarrungstemperatur des Amalgams eingetropft wird.

4. Verwendung der Amalgamkugeln nach einem der Ansprüche 1 bis 3 für die Herstellung von Fluoreszenzlampen.

## Claims

1. Amalgam spheres for fluorescent lamps, **characterized in that** the amalgam spheres contain a tin amalgam having a mercury content in the range from 40 to 55 % by weight.

2. Amalgam spheres according to claim 1, **characterized in that** the amalgam spheres exhibit an diameter from 50 to 2000 µm.

3. Method for producing amalgam spheres according to any of the preceding claims **characterized in that** the amalgam is melted entirely and the melt is introduced dropwise into a cooling medium having a temperature below the solidification temperature of the amalgam.

4. Use of the amalgam spheres according to any of claims 1 to 3 for the production of fluorescent lamps.

## Revendications

1. Sphère d'amalgame pour lampes à fluorescence, **caractérisées en ce que** les sphères d'amalgame contiennent un amalgame d'étain avec une teneur en mercure comprise entre 40 et 55 % en poids.

2. Sphères d'amalgame selon la revendication 1, **caractérisées en ce que** le diamètre des sphères d'amalgame est compris entre 50 et 2000 µm.

3. Procédé de fabrication des sphères d'amalgame selon l'une des revendications précédentes, **caractérisé en ce que** l'amalgame est complètement fondu et le bain de fusion est versé goutte à goutte dans un fluide de refroidissement dont la température est inférieure à la température de solidification de l'amalgame.

4. Utilisation des sphères d'amalgame selon l'une des revendications 1 à 3 pour la fabrication de lampes à fluorescence.
